# EUROPÄISCHE PATENTSCHRIFT

(11) **EP 0 113 402 B1**
(45) Veröffentlichungstag und Bekanntmachung des Hinweises auf die Patenterteilung: **26.08.1987**
(21) Anmeldenummer: 83110865.9
(22) Anmeldetag: 31.10.1983
(51) Int. Cl.: C06B 21/00, B30B 11/00

(54) **Verfahren und Vorrichtung zur Herstellung ein- oder mehrbasiger Treibladungspulver**
Process and apparatus for the manufacture of a monobase or plural base propellant
Procédé et dispositif pour la fabrication d'un propergol mono- ou multi-base

(30) Priorität: 16.11.1982 DE 3242301
(43) Veröffentlichungstag der Anmeldung: 18.07.1984
(73) Patentinhaber: FRAUNHOFER-GESELLSCHAFT ZUR FÖRDERUNG DER ANGEWANDTEN FORSCHUNG E.V., 80636 München (DE)
(72) Erfinder: Müller, Dietmar, Dipl.-Chem. Dr., D-7500 Karlsruhe 41 (DE)
(74) Vertreter: Dipl.-Ing. Heiner Lichti Dipl.-Phys. Dr.rer.nat. Jost Lempert Dipl.-Ing. Hartmut Lasch

## Beschreibung

Die Erfindung betrifft ein Verfahren und eine Vorrichtung zur Herstellung von ein- oder mehrbasigen Treibladungspulvern in Strangform mittels eines Doppelwellen-Schneckenextruders mit einer Einzugszone für die Ausgangskomponenten, von denen wenigstens eine mit Alkohol angefeuchtet ist, daran anschliessenden Misch-und Knetzonen mit Lösungsmittelzugabe zur Plastifizierung und einer an die Schnecken anschliessenden Austrittszone mit einem Formkopf für ein oder mehr Stränge, wobei die Einzugszone auf einer erhöhten Temperatur gehalten wird.

Zur Herstellung einbasiger Treibladungspulver (Nitrocellulose), zweibasiger (Nitrocellulse + Nitroglycerin oder andere Sprengöle), wie auch dreibasiger Treibladungspulver (Nitrocellulose + Nitroglycerin + Nitroguanidin) verwendet man thermoplastische Formverfahren oder eine Formgebung unter Verwendung flüchtiger Lösungsmittel, wobei die letztere Methode bevorzugt wird. Als Lösungs- und Geliermittel werden in der Regel Ketone, Alkohole, Äther oder deren Gemische verwendet. Diese Methode hat gegenüber der thermoplastischen Formgebung den sicherheitstechnischen Vorteil, dass aufgrund des Zusatzes der Lösungsmittel die Verarbeitungstemperatur relativ niedrig gehalten werden kann. Beispielsweise kann auf diese Weise angeteigte Nitrocellulose in einer Schneckenpresse zu ein oder mehr Strängen extrudiert werden (DE-AS 2825567, DE-OS 3044577), wobei je nach Anwendungszweck in den Strang ein oder mehr Kanäle anlässlich des Extrudierens mittels einer Nadelmatrize eingeformt werden.

Bei diesem Formverfahren entstehen innerhalb des Schneckenextruders aufgrund der inneren Reibung erhöhte Temperaturen, die man bisher entweder durch eine überproportionale Zugabe von Lösungsmittel oder aber durch Kühlen des Extruders in den Knet- und Mischzonen und in der Austrittszone (DE-AS 2 825 567) auf einem sicheren Wert zu halten versuchte. Im erstgenannten Fall muss der extrudierte Strang wegen des verbleibenden Lösungsmittels einem Vortrocknungsprozess unterworfen werden, bevor er weiterverarbeitet werden kann. Auch ist hier die Formstabilität und damit die Formerhaltung der Kanäle nicht immer gegeben. In beiden vorgenannten Fällen ist die Qualität des Endproduktes, insbesondere seine Dichte und Homogenität nicht zufriedenstellend. Gerade diese Faktoren aber, nämlich Formstabilität, Dichte und Homogenität beeinflussen das ballistische Verhalten sehr massgeblich. Mit einer gesteuerten Lösungsmittelzugabe (DE-OS 3044577) lassen sich zwar schon erheblich bessere Ergebnisse erreichen, doch ist der Massendurchsatz nicht befriedigend.

Der Erfindung liegt die Aufgabe zugrunde, ein Verfahren und eine Vorrichtung zu schaffen, die es gestatten, Treibladungspulver homogener Zusammensetzung in formstabilen Strängen bei erhöhtem Durchsatz zu erhalten.

Ausgehend von dem eingangs geschilderten Stand der Technik, bei dem der Doppelwellen-Schneckenextruder eine Einzugszone mit erhöhter Temperatur aufweist, wird diese Aufgabe in verfahrenstechnischer Hinsicht dadurch gelöst, dass die Knet- und Mischzone sowie die Austrittszone auf einer gegenüber der Einzugszone höheren konstanten Temperatur gehalten werden.

Die Erfindung geht von der Erkenntnis aus, dass das beim Stand der Technik vorgesehene Kühlen hinter der aufgeheizten Einzugszone zu einer Schichtbildung an der Gehäusewandung führt. Zwischen dieser und den benachbarten inneren Produktschichten entstehen Scherkräfte, die zusätzlich zu den Misch- und Knetkräften zu unkontrollierten Temperaturerhöhungen in der Masse führen. Diese Effekte scheinen massgeblich für die Inhomogenität des Endproduktes zu sein. In der Praxis führt dies ferner dazu, dass es zur Pfropfenbildung und damit zu einem ungleichmässigen Produktaustritt kommt. Es ist zwar versucht worden, diese Inhomogenität durch Anordnung von Siebeinsätzen vor der Austrittsmatrize zurückzuhalten (DE-OS 3042662), doch werden diese Siebe sehr schnell verlegt, so dass der Extruder häufig demontiert und gereinigt werden muss.

Durch die erfindungsgemässe Verfahrensführung werden die vorgenannten Effekte vermieden. Bei der erhöhten Temperatur in der Knet-und Mischzone werden eine bessere Gelstruktur und damit ein besseres Fliessverhalten erreicht, die für die festgestellte bessere Homogenität verantwortlich sein dürften. Aus sicherheitstechnischen Gründen drängt sich an sich ein Kühlen des Extruders auf, doch haben praktische Untersuchungen gezeigt, dass das Verfahren bei erhöhten Temperaturen, die jedenfalls unterhalb der Verdampfungstemperatur der Lösungsmittel liegen müssen, ohne weiteres über Tage durchgeführt werden kann. Auch lässt sich der Durchsatz nennenswert steigern.

Dem höheren sicherheitstechnischen Risiko bei zwei- oder mehrbasigen Treibladungspulvern wird erfindungsgemäss dadurch Rechnung getragen, dass die Knet- und Mischzone in Abschnitte mit in Förderrichtung fallender, innerhalb der Abschnitte jedoch konstanter Temperatur unterteilt ist.

Das Produkt durchläuft also in der Einzugszone einen Abschnitt erhöhter Temperatur, im ersten Bereich der Knet- und Mischzone einen Abschnitt noch höherer Temperatur und im Anschluss daran Abschnitte fallender Temperatur, die gleichwohl noch über der in der Einzugszone liegt.

Für die Herstellung von einbasigen Treibladungspulvern auch mit geringen Zuschlägen von Sprengölen und Dinitrotoluol ist gemäss einer bevorzugten Ausführungsform vorgesehen, dass die Gehäusetemperatur im schneckennahen Bereich in der Einzugszone auf 40±3°C, in der Knet-und Mischzone auf 56±3°C und in der Austrittszone so gehalten wird, dass die Massetemperatur 64±3°C beträgt.

Für die Herstellung von mehrbasigen, insbesondere dreibasigen Treibladungspulvern hingegen sieht eine bevorzugte Ausführungsform vor, dass die Gehäusetemperatur im schneckennahen Bereich in der Einzugszone 35±5°C beträgt, in der Knet- und Mischzone in Förderrichtung von 50±3°C auf 45±3°C abfällt und in der Austrittszone 40±3°C beträgt.

Zur Durchführung des erfindungsgemässen Verfahrens werden Doppelwellen-Schneckenextruder bekannter Art (DE-B 2825567, DE-A 3044577) verwendet, die für einbasige Treibladungspulver als Gleich- oder Gegenläufer, für mehrbasige Treibladungspulver vorteilhafterweise nur als Gleichläufer ausgebildet sind. Bei einer bevorzugten Ausführungsform für einbasige Treibladungspulver gilt für die einzelnen Zonen etwa folgende Abhängigkeit zwischen der Länge L (Gesamtlänge abzüglich Länge der Austrittszone) und dem Innendurchmesser D des Schnekkenextruders:
a) Gleichläufer (gleichlaufende Schneckenwellen):
b) Gegenläufer (gegenläufige Schneckenwellen):

Bei einem gleichläufigen Schneckenextruder für die Herstellung mehrbasiger, insbesondere dreibasiger Treibladungspulver, gilt gemäss einer bevorzugten Ausführungsform bei einer Gesamtlänge von L = 23 D zuzüglich der Länge der Austrittszone für die einzelnen Zonen etwa folgende Abhängigkeit zwischen der Länge L und dem Innendurchmesser D des Schneckenextruders:

Bei beiden vorgenannten Ausführungsformen spielt die Länge der Austrittszone keine massgebliehe Rolle, da sie stets etwa gleich lang ist. Hier ist lediglich darauf zu achten, dass die im Zusammenhang mit den beschriebenen Verfahren angegebenen Temperaturgrenzen eingehalten werden.

Bei allen Ausführungsformen empfiehlt es sich, das Gehäuse mit ein oder mehr Entgasungsöffnungen zu versehen, die vor allem im Bereich der Misch- und Knetzonen angeordnet sein sollten, um die abdampfenden Lösungsmittel abziehen zu lassen und insbesondere zu vermeiden, dass es innerhalb des Produktstrangs zu Gaseinschlüssen kommt. Ebenso ist bei allen Ausführungsformen das Gehäuse des Schneckenextruders mit einem Fluidkreislauf verbunden, der - thermostatisch gesteuert - durch Kühlen oder Heizen dafür sorgt, dass die geforderten konstanten Temperaturgrenzen in den einzelnen Zonen eingehalten werden.

### Beispiel 1

Einbasiges Treibladungspulver:100 kg Nitrocellulose (Trockengewicht) mit 25 bis 30 kg Alkohol befeuchtet, ca. 1,7 bis 2 Gew.-% Stabilisator und Natriumoxalat werden mit 16,5 bis 27 kg Aceton in einem gleich- oder gegenläufigen Extruder verarbeitet. In der Einzugszone beträgt die Gehäusetemperatur im wandungsnahen Bereich t₁ = 40±3°C und in der Knet- und Mischzone t₂ = 56±3°C, während im Austrittsteil die Massetemperatur bei t₃ = 64±3°C gehalten wird. Die Drehzahl der Schneckenwellen liegt bei 20 bis 120 U/min für eine Mehrstrang-Extrusion, wobei jeder Strang mit Hilfe einer Nadelmatrize mit ein oder mehr Kanälen versehen sein kann, um Stränge für Treibladungspulver üblicher Geometrie zu erhalten.

Die auf diese Weise erhaltenen Stränge zeigten ein transparentes Aussehen bei glatter Oberfläche und konnten ohne zusätzlichen Trocknungsprozess sofort geschnitten und anschliessend oberflächenbehandelt werden, ohne dass die Formstabilität leidet.

### Beispiel 2

Ein dreibasiges Treibladungspulver wird aus einer Vormischung mit 100 kg Trockengewicht aus 47±1 Gew.-% Nitroguanidin, 28±1 Gew.-% Nitrocellulose, 23±1 Gew.-% Nitroglycerin, 1,5±0,1 Gew.-% Stabilisator, ca. 0,3 Gew.-% Kryolith und 6 bis 8 kg Alkohol sowie 18 bis 22 kg Aceton in einem gleichläufigen Doppelwellen-Schneckenextruder verarbeitet. Die Gehäusetemperatur im Einzugs- und Dosierbereich wird bei t₁ = 35±5°C, in einem ersten Abschnitt der Misch- und Knetzone auf t₂' = 50±3°C und in einem zweiten Abschnitt der Knet- und Mischzone auf t₂" = 45±3°C gehalten, während in der Austrittszone die Gehäusetemperatur t₃ = 40±3°C bei einer Massetemperatur von 62±5°C beträgt. Die Schneckendrehzahl liegt wiederum bei 20 bis 120 U/min bei Mehrstrangaustritt und ein oder mehr Kanälen je Strang.

Es kommt auch eine Einzelkomponenten-Dosierung in den Extruder in Frage, wobei Nitroglycerin mit Nitrocellulose phlegmatisiert wird. Auch in diesem Fall wurden 18 bis 22 kg Aceton zum Plastifizieren benötigt.

Nachstehend ist die Erfindung anhand zweier in der Zeichnung dargestellter Ausführungsformen beschrieben. In der Zeichnung zeigen:
Figur 1 einen schematischen Längsschnitt durch einen Doppelwellen-Schneckenextruder als Gegenläufer und
Figur 2 einen Doppelwellen-Schneckenextruder als Gleichläufer.

Der in Figur 1 gezeigte Extruder weist ein Gehäuse auf, das aus mehreren Segmenten 2 zusammengesetzt ist, die durch stirnseitige Endflansche 3 miteinander verspannt sind. An der Antriebsseite 4 sind in das Gehäuse zwei parallel liegende, gegenläufige Schneckenwellen 5 hineingeführt, die bis zum vorderen Endflansch 3 reichen und dort in Spitzen enden. An das letzte Gehäusesegment 2 schliesst sich ein Formkopf 17 an. Dieser Schneckenextruder dient zur Herstellung einbasigerTreibladungspulver.

Das erste antriebsseitige Gehäusesegment 2 ist mit einer Zugabeöffnung 6 für die Feststoffkomponenten, nämlich Nitrocellulose und Zuschlagstoffe versehen. An dieser Stelle können auch Stabilisatoren zugegeben werden, wobei die Zugabe aller Komponenten einzeln oder in einer Vormischung geschieht. Das stromabwärts folgende Segment 2 ist mit einem Düsenkanal 7 versehen, durch den das Lösungsmittel, ggfs. in Mischung mit den Stabilisatoren, dosiert zugeführt wird. Schliesslich weist das in Förderrichtung vorletzte Gehäusesegment 2 eine Aussparung 8 auf, die einerseits zum Entgasen des Produktes, andererseits zur fotooptischen Aufzeichnung der Oberfläche des an der Aussparung 8 vorbeilaufenden Produktes dient. Oberhalb der Öffnung 8 ist eine Kamera 9 angeordnet, die mit einem Monitor 10 in Verbindung steht. Anhand der Aufzeichnung am Monitor 10 wird das über den Düsenkanal 7 zugegebene Lösungsmittel dosiert. Der zuvor beschriebene Extruder ist bekannt (DE-OS 3 044 577).

Die beiden symmetrisch aufgebauten Schnekkenwellen 5 weisen antriebsseitig zunächst einen Förderabschnitt 11 auf, der eingängig ausgebildet ist. Hieran schliesst im Bereich des Düsenkanals 7 ein weiterer mehrgängiger Förderabschnitt 12 a, 12 b an. An diesen wiederum schliessen sich ein erster Knetabschnitt 13 und ein zweiter Knetabschnitt 14 und hieran eine Stauscheibe 15 an. Im Anschluss an die Stauscheibe 15 und unmittelbar im Bereich der Entgasungs- und Beobachtungsöffnung 8 ist wiederum ein dreigängiger Förderabschnitt 12 vorgesehen, der schliesslich zur Matrize hin durch einen weiteren Knetabschnitt 13 abgeschlossen wird.

Zwischen den einzelnen Förderabschnitten 12 sowie zwischen diesen und den Knetabschnitten 13, wie auch der Stauscheibe 15 sind Beruhigungszonen 16 vorgesehen, in denen sich auf den Schneckenwellen keine Verdrängungselemente befinden. Der Formkopf 17 besteht beim gezeigten Ausführungsbeispiel aus einer Lochmatrize einer daran anschliessenden Lochplatte und Matrizen mit Nadelträgern zur Erzeugung der Kanäle im Strang.

Wie aus der Zeichnung ersichtlich, reichen die Förderabschnitte 11 und 12 etwa über die ersten drei Gehäusesegmente 2. Diese bilden die Einzugszone mit der Länge L₁. Die Länge L₁ entspricht dabei etwa 11 D, wobei D der Innendurchmesser des Gehäuses ist. Im Bereich dieser Einzugszone wird bei der Herstellung eines einbasigen Treibladungspulvers eine Temperatur von tₗ = 40±3°C aufrechterhalten.

Die daran anschliessenden vier Gehäusesegmente 2 bilden die Knet- und Mischzone L_{Z}, in der eine Gehäusetemperatur von t₂ = 56±3°C aufrechterhalten wird. Die Länge L₂ entspricht etwa 15 D. In der Austrittszone mit der Matrize schliesslich soll die Massetemperatur t₃ = 64±3°C betragen.

Der in Figur 2 dargestellte gleichläufige Doppelwellen-Schneclcenextruder weist gleichfalls einen im wesentlichen bekannten Aufbau auf, so dass hier auf eine detaillierte Beschreibung verzichtet werden kann. Im Bereich der Einzugszone weisen die Schneckenwellen vorwiegend der Förderung dienende Abschnitte, im daran anschliessenden Bereich vorwiegend dem Kneten und Mischen dienende Abschnitte auf, wobei die Übergänge allerdings fliessend sein können. Hier, wie auch bei der zuvor beschriebenen Ausführungsform sind die Entgasungsöffnungen vorzugsweise im Bereich der Förderabschnitte der Schnecken angeordnet, wie dies anhand der Entgasungsöffnung 8 gezeigt ist.

Unmittelbar unterhalb der zeichnerischen Darstellung sind die Verhältnisse bei der Herstellung eines einbasigen Treibladungspulvers wiedergegeben. Hier beträgt die Einzugszone L₁ etwa gleich 9 D bei einer konstanten Gehäusetemperatur t₁ = 40±3°C, während die Länge L₂ der Knet-und Mischzone ca. 14 D beträgt. In dieser Zone wird eine Temperatur t₂ = 56±3°C aufrechterhalten. Im Austrittsteil beträgt die Massetemperatur des einbasigen Treibladungspulvers 64±3°C.

Auch hier ist das Austrittsteil von einer Lochmatrize gebildet, die gegebenenfalls mit einem Nadeleinsatz versehen ist. Ferner ist auch hier wenigstens eine Entgasungsöffnung in der Knet-und Mischzone L₂ vorgesehen.

Darunter sind die Verhältnisse bei der Herstellung eines dreibasigen Treibladungspulvers wiedergegeben. Da hier eine mehrfach abgestufte Temperaturführung vorgesehen ist, stimmen die einzelnen Zonen nicht genau mit den zuvor im Zusammenhang mit dem einbasigen Treibladungspulver geschilderten Zonen überein. Die Einzugszone L₁ entspricht hier etwa 5 D. Dort wird eine Temperatur von t₁ = 35±5°C aufrechterhalten. Der anschliessende erste Abschnitt der Knet- und Mischzone L_{Z}, entspricht etwa 9 D bei einer konstanten Temperaturführung von 50±3°C. Hieran schliesst sich ein weiterer Abschnitt L₂" der Knet- und Mischzone an, wo die Gehäusetemperatur 45±3°C beträgt. Dies entspricht einer Massetemperatur von etwa 62±5°C. Schliesslich wird im Austrittsteil mit den Matrizen eine Temperaturt₃ von 40±3°C aufrechterhalten.

## Patentansprüche

1. Verfahren zur Herstellung von ein- oder mehrbasigen Treibladungspulvern in Strangform mittels eines Doppelwellen-Schneckenextruders mit einer Einzugszone für die Ausgangskomponenten, von denen wenigstens eine mit Alkohol angefeuchtet ist, daran anschliessenden Misch-und Knetzonen mit Lösungsmittelzugabe zur Plastifizierung und einer an die Schnecken anschliessenden Austrittszone mit einem Formkopf für ein oder mehr Stränge, wobei die Einzugszone auf einer erhöhten Temperatur gehalten wird, dadurch gekennzeichnet, dass die Knet- und Mischzone sowie die Austrittszone auf einer gegenüber der Einzugszone höheren, etwa konstanten Temperatur gehalten werden.

2. Verfahren nach Anspruch 1 zur Herstellung zwei- oder mehrbasiger Treibladungspulver, dadurch gekennzeichnet, dass die Knet- und Mischzone in Abschnitte mit in Förderrichtung fallender, innerhalb der Abschnitte jedoch konstanter Temperatur unterteilt ist.

3. Verfahren nach Anspruch 1 zur Herstellung von einbasigen Treibladungspulvern, dadurch gekennzeichnet, dass die Gehäusetemperatur im schneckennahen Bereich in der Einzugszone auf 40±3°C, in der Knet- und Mischzone auf 56±3°C und in der Austrittszone so gehalten wird, dass die Massetemperatur 64±3°C beträgt.

4. Verfahren nach Anspruch 1 oder 2 zur Herstellung von mehrbasigen, insbesondere dreibasigen Treibladungspulvern, dadurch gekennzeichnet, dass die Gehäusetemperatur im schneckennahen Bereich in der Einzugszone 35±5°C, in der Knet- und Mischzone zwischen 50±3°C und 45±3°C und in der Austrittszone 40±3°C beträgt.

5. Verfahren nach Anspruch 4, dadurch gekennzeichnet, dass die Gehäusetemperatur in der Misch- und Knetzone in Förderrichtung von 50±3°C auf 45±3°C abfällt.

6. Verfahren nach Anspruch 1 oder 3 zur Herstellung einbasiger Treibladungspulver, dadurch gekennzeichnet, dass für die einzelnen Zonen etwa folgende Abhängigkeit zwischen der Länge L (Gesamtlänge abzüglich Länge der Austrittszone) und dem Innendurchmesser D des Schnekkenextruders gilt:
a) Gleichläufer (gleichlaufende Schneckenwellen):
b) Gegenläufer (gegenläufige Schneckenwellen):

7. Verfahren nach Anspruch 1 oder 4 für die Herstellung dreibasiger Treibladungspulver unter Verwendung eines Schneckenextruders mit gleichlaufenden Schneckenwellen, dadurch gekennzeichnet, dass bei einer Gesamtlänge des Gleichläufers von L = 23 D zuzüglich der Länge der Austrittszone für die einzelnen Zonen etwa folgende Abhängigkeit zwischen der Länge L und dem Innendurchmesser D des Schneckenextruders gilt:

## Claims

1. Process for the manufacture of singlebasic or polybasic propellant powders in strand form by means of a twin shaft screw extruder with a feed zone for the starting components, whereof at least one is moistened with alcohol, following mixing and kneading zones with solvent addition for plastification and an outlet zone following onto the screws with a moulding head for one or more strands, the feed zone being kept at an elevated temperature, characterized in that the kneading and mixing zones, as well as the outlet zone are kept at a roughly constant temperature which is higher than that of the feed zone.

2. Process according to claim 1, for the manufacture of double and polybasic propellant powders, characterized in that the kneading and mixing zone is subdivided into portions with a temperature falling in the feed direction, but which is constant within the portions.

3. Process according to claim 1, for the manufacture of singlebasic propellant powders, characterized in that the housing temperature in the screw-near region is 40±3°C in the feed zone, 56±3°C in the kneading and mixing zone and in the outlet zone is such that the material temperature is 64±3°C.

4. Process according to claims 1 or 2 for the manufacture of polybasic, particularly triple base propellant powders, characterized in that the housing temperature in the screw-near region is 35±5°C in the feed zone, between 50±3°C and 45±3°C in the kneading and mixing zone and 40±3°C in the outlet zone.

5. Process according to claim 4, characterized in that the housing temperature in the mixing and kneading zone drops in the feed direction from 50t3°C to 45±3°C.

6. Process according to claims 1 or 3 for the manufacture of singlebasic propellant powders, characterized in that for the individual zones there is roughly the following dependency between the length L (total length, less the length of the outlet zone) and the internal diameter D of the screw extruder:
a) Screw shafts rotating in the same direction:
b) Screw shafts rotating in opposite directions:

7. Process according to claims 1 or 4 for the manufacture of triplebasic propellant powders using a screw extruder with screw shafts rotating in the same direction, characterized in that for a total length of the screw shafts rotating in the same direction of L = 23 D plus the length of the outlet zone for the individual zones, roughly the following dependency exists between the length Land internal diameter D of the screw extruder:

## Revendications

1. Procédé de fabrication de poudres de charges propulsives monobasiques ou polybasiques sous forme de boudins au moyen d'une extrudeuse à vis sans fin à deux arbres comportant une zone d'entrée pour les composants de départ dont au moins un est humidifié avec de l'alcool, cette zone d'entrée étant suivie de zones de mélange et de malaxage avec addition de solvants pour la plastification, les vis sans fin étant, à leur tour, suivies d'une zone de sortie comportant une tête de moulage pour un ou plusieurs boudins, la zone d'entrée étant maintenue à une température élevée, caractérisé en ce que la zone de malaxage et de mélange, de même que la zone de sortie sont maintenues à une température à peu près constante supérieure à celle de la zone d'entrée.

2. Procédé selon la revendication 1 pour la fabrication de poudres de charges propulsives dibasiques ou polybasiques, caractérisé en ce que la zone de malaxage et de mélange est subdivisée en tronçons dont la température diminue dans le sens de transport, cependant qu'elle reste constante à l'intérieur de ces tronçons.

3. Procédé selon la revendication 1 pour la fabrication de poudres de charges propulsives monobasiques, caractérisé en ce que, dans le secteur de la zone d'entrée, qui est proche des vis sans fin, la température du logement est maintenue à 40±3°C, tandis qu'elle est maintenue à 56+3°C dans la zone de malaxage et de mélange et, dans la zone de sortie, à une valeur telle que la température de la masse atteigne 64±3°C.

4. Procédé selon la revendication 1 ou 2, pour la fabrication de poudres de charges propulsives polybasiques, en particulier, tribasiques, caractérisé en ce que, dans le secteur de la zone d'entrée, qui est proche des vis sans fin, la température du logement atteint 35±5°C, tandis qu'elle se situe entre 50±3°C et 45±3°C dans la zone de malaxage et de mélange, pour atteindre 40±3°C dans la zone de sortie.

5. Procédé selon la revendication 4, caractérisé en ce que, dans la zone de mélange et de malaxage, la température du logement tombe, dans le sens de transport, de 50±3°C à 45±3°C.

6. Procédé selon la revendication 1 ou 3, pour la fabrication de poudres de charges propulsives monobasiques, caractérisé en ce que la relation suivante entre la longueur L (longueur totale, déduction faite de la longeur de la zone de sortie) et le diamètre intérieur D de l'extrudeuse à vis sans fin est notamment d'application pour les différentes zones:
a) rotors synchrones (arbres de vis sans fin synchrones):
b) rotors contrarotatifs (arbres de vis sans fin

7. Procédé selon la revendication 1 ou 4 pour la fabrication de poudres de charges propulsives tribasiques en utilisant une extrudeuse à vis sans fin comportant des arbres synchrones, caractérisé en ce que, pour une longueur totale L = 23 D du rotor synchrone, y compris la longueur de la zone de sortie, la relation suivante entre la longueur L et le diamètre intérieur D de l'extrudeuse à vis sans fin est notamment d'application pour les différentes zones:
